# EUROPÄISCHE PATENTSCHRIFT

(11) **EP 0 824 047 B1**
(45) Veröffentlichungstag und Bekanntmachung des Hinweises auf die Patenterteilung: **20.11.2002**
(21) Anmeldenummer: 97113478.8
(22) Anmeldetag: 05.08.1997
(51) Int. Cl.: B21D 26/02

(54) **Verfahren und Vorrichtung zum Erzeugen einer verhältnismässig scharfkantigen Einsenkung an einem Werkstück bei der Innenhochdruckumformung**
Process and device for creating a relatively sharpedged depression in a workpiece during internal pression forming
Procédé et dispositif pour réaliser sur une pièce une dépression aux bords sensiblement vifs lors du formage par pression interne

(30) Priorität: 14.08.1996 DE 19632776
(43) Veröffentlichungstag der Anmeldung: 18.02.1998
(73) Patentinhaber: Anton Bauer Werkzeug- und Maschinenbau GmbH & Co. KG, 66763 Dillingen (DE); Volkswagen Aktiengesellschaft, 38436 Wolfsburg (DE)
(72) Erfinder: Adamis, Panagiotis, Prof. Dr., 38442 Wolfsburg (DE); Beier, Alfred, 38108 Braunschweig (DE); Bauer, Anton, 66773 Schwalbach/Elm (DE)
(74) Vertreter: Bernhardt, Winfrid, Dr.-Ing.

(56) Entgegenhaltungen:
- EP-A- 0 758 565
- DE-A- 19 518 252
- PATENT ABSTRACTS OF JAPAN vol. 9, no. 209 (M-407), 27.August 1985 & JP 60 068124 A (TOUKAI RIKA DENKI SEISAKUSHO : KK), 18.April 1985,
- PATENT ABSTRACTS OF JAPAN vol. 8, no. 258 (M-340), 27.November 1984 & JP 59 130632 A (MASANOBU NAKAMURA), 27.Juli 1984,

## Beschreibung

Die Erfindung betrifft ein Verfahren zum Herstellen eines metallischen Hohlkörpers durch Innenhochdruckumformen, bei dem ein eine Einsenkung ausbildendes Formwerkzeugteil nach Beaufschlagen des Werkstückes mit einem hydraulischen Druck aus der Formwerkzeugwand vorgeschoben wird.
Ferner betrifft die Erfindung eine Vorrichtung zum Durchführen des Verfahrens.

Ein derartiges Verfahren beziehungsweise eine Vorrichtung sind aus EP-0588528A1 bekannt, gemäß den Oberbegriffen der unabhängigen Ansprüche.

Die Verfahrensweise des Innenhochdruckumformens, bei der ein in ein Formwerkzeug eingelegter rohrförmiger Rohling in seinem Inneren mit hohem hydraulischem Druck beaufschlagt wird und sich dadurch aufweitet und an die Wandung des Formwerkzeuges anlegt, wird auch für geringfügige Verformungen benutzt, die in erster Linie oder nur zum Kalibrieren dienen, beispielsweise einer Hohlwelle.
Während sich Ansätze an dem Werkstück in Form von Ausstülpungen recht gut erzeugen lassen, machen Einsenkungen gewisse Schwierigkeiten. Einstülpungen in den ursprünglichen Hohlquerschnitt des Rohlings hinein können nicht primär durch den Innenhochdruck erzeugt werden. Es ist grundsätzlich in irgendeiner Weise ein Prägestempel erforderlich. Die Alternative, von einem Rohling eines so geringen Durchmessers auszugehen, daß er ohne stellenweise eingedrückt zu werden in das Formwerkzeug paßt, ist unter anderen Gesichtspunkten nicht gerechtfertigt.
Es erweist sich, daß auch ein in das Formwerkzeug eingebauter, vorschiebbarer Prägestempel das Problem nicht ohne weiteres löst. Bei Eindrücken des Prägestempels vor der hydraulischen Verformung wird eine Einwölbung geschaffen, die nur noch mit extrem hohem hydraulischen Druck bis zur Anlage an der Werkzeugwandung herausgetrieben werden kann. Das Eindrücken eines Stempels bei dem hydraulischen Druck erzeugt bekanntlich Lochung.

Aus der EP 0 588 528 A1 ist ein Verfahren der eingangs genannten Art zur Herstellung eines rohrförmigen Rahmenteils bekannt. Das genannte Formwerkzeugteil schließt in der Endstellung erst bündig an die Formwerkzeugwand an und springt dann schräg vor.

Die DE 195 18 252 A1 beschreibt ein Verfahren der eingangs genannten Art, das insbesondere der Herstellung eines Hosenrohres dient. Das genannte Formwerkzeugteil ist zweifach vorhanden, die beiden Teile bewegen sich aufeinander zu und drücken das, durch den hydraulischen Druck aufgeweitete hohle Werkstück in der Mitte zusammen. Die genannten Formwerkzeugteile schließen in der Endstellung auf beiden Seiten eine Rundung fortsetzend an die Formwerkzeugwand an und biegen sich zur Mitte hin heraus.

Der Erfindung liegt die Aufgabe zugrunde, mit vertretbarem Aufwand im Rahmen der Innenhochdruckumformung eine möglichst scharfkantige Einsenkung zu erzeugen, insbesondere eine Passfeder- oder Scheibenfeder-Nut, insbesondere an einer hohlen Welle.

Gemäß der Erfindung wird dieser Zweck ausgehend von dem eingangs genannten Verfahren in der Weise erfüllt, daß zum Erzeugen einer verhältnismäßig scharfen Kante in einem Winkel zwischen der Formwerkzeugwand und dem aus ihr vorgeschobenen Formwerkzeugteil der hydraulische Druck vor dem Vorschieben des Formwerkzeugteils bis zu 40% unter dem Enddruck liegt und nach dem Vorschieben auf den Enddruck erhöht wird.

Insoweit ähnlich wie nach der EP 0 588 528 A1 und der DE 195 18 252 A1, biegt bei dieser Verfahrensweise das als Stempel vorschiebbare Formwerkzeugteil das Rohr nicht einfach nur ein. Die Hydraulikflüssigkeit läßt für eine solche Verformung nicht den freien Raum. Der Stempelhub wird vielmehr genutzt, das Material über der Hydraulikflüssigkeit als Gegenlager auszuziehen; die Verformungsenergie wird weitgehend durch den Stempel eingebracht.
In dem nach der Erfindung vorhandenen Winkel zwischen der Formwerkzeugwand und dem Formwerkzeugteil entsteht im Anschluß an die Umfangswand des rohrförmigen Rohlings nur eine kleine Biegung, die aber erfindungsgemäß anschließend durch den vollen hydraulischen Druck noch ausreichend herausgedrückt und genügend scharfkantig gemacht werden kann.

Die günstigsten Parameter im einzelnen müssen je nach Werkstück durch Routineversuche ermittelt werden. In der Regel wird das genannte Formwerkzeugteil am besten bei 75 bis 98% des Enddruckes vorgeschoben werden.

Vorzugsweise wird während des Vorschubs des genannten Formwerkzeugteils der hydraulische Druck weiter erhöht.

Eine erfindungsgemäße Vorrichtung geht aus von einer Vorrichtung zum Herstellen eines metallischen Hohlkörpers durch Innenhochdruckumformen mit einem Formwerkzeug, in dem ein eine Einsenkung in dem Werkstück ausbildendes Formwerkzeugteil als Stempel gesteuert vorschiebbar angeordnet ist, und ist dadurch gekennzeichnet, dass zum Durchführen des erfindungsgemäßen Verfahrens das vorgeschobene Formwerkzeugteil mit der Formwerkzeugwand unmittelbar im Anschluß an diese einen Winkel bildet und die Steuerung derart vorgesehen ist, dass sie den Vorschub bei einem bis zu 40% unter dem Enddruck liegenden Druck bewirkt.

Nach einer vorteilhaften Ausgestaltung ist in dem Formwerkzeug, vorzugsweise in einem Werkzeugoberteil, eine verschiebbare Halterung für das genannte Formwerkzeug geführt.

Dies ist eine stabile Konstruktion, vor allem in der weiteren Ausgestaltung, daß die Halterung als Kolben in einem prismischen oder zylindrischen, vorzugsweise mit einer Buchse aus einem Gleitmaterial ausgekleideten, Hohlraum angeordnet ist.

Im Anschluß an den Hohlraum kann in zweckmäßiger Weise eine, vorzugsweise mit einem Wegmesser versehene, Hydraulikzylindereinheit an der Außenseite des Formwerkzeuges angesetzt sein, an deren Kolbenstange der genannte Kolben sitzt.

Die Zeichnungen geben ein Ausführungsbeispiel der Erfindung wieder.
Fig. 1 zeigt einen senkrechten Längsschnitt durch ein Formwerkzeug,
Fig. 2 zeigt einen Ausschnitt aus Fig. 1 in größerem Maßstab und
Fig. 3 zeigt einen Schnitt nach Linie III-III in Fig. 2.

Das mit 1 bezeichnete Formwerkzeug ist in seiner waagerechten Mittelebene geteilt; es setzt sich zusammen aus einem Werkzeugunterteil 2 und einem Werkzeugoberteil 3.

In dem Formhohlraum ist ein bereits verformtes Werkstück 4 dargestellt.
Zwei in das Formwerkzeug 1 und die Enden des rohrförmigen Werkstückes 4 eingreifende Druckmittelanschlüsse 5 sind von bekannter Art.

In dem Werkzeugoberteil 3 ist ein zylindrischer Hohlraum 6 ausgefräst und mit einer Buchse 7 aus Gleitmaterial ausgekleidet.
Der Hohlraum 6 mit der Buchse 7 dient als Führung für einen Kolben 8, der eine Halterung für ein in dem Formwerkzeug 1 bewegliches Formwerkzeugteil 9 darstellt: Das Formwerkzeugteil 9 wird an einem Bund 10 von einer an der Unterseite des Kolbens 8 angeschraubten, ringförmigen Halteplatte 11 übergriffen. Ein unterer Abschnitt des Formwerkzeugteils 9 ragt in der Form eines länglichen Quaders durch einen diesem angepaßten Ausschnitt im Boden 12 des Hohlraums 6. In zurückgezogener Stellung liegt die Unterseite des Formwerkzeugteils 9 annähernd bündig in der Wand des Formhohlraums.

Der Kolben 8 ist verschiebbar durch einen auf der Außenseite des Formwerkzeugs 1 aufgesetzten Hydraulikzylinder 13, dessen Kolbenstange 14 mit einem aufgeschraubten Bundring 15 versehen ist, der wiederum durch eine ringförmige, den Bund übergreifende, mit dem Kolben 8 verschraubte Halteplatte 16 mit dem Kolben 8 verbunden ist. Bei 17 ist ein Wegmesser für den Kolbenhub des Hydraulikzylinders 16 dargestellt.

Durch Vorschieben des Formwerkzeugteils 9 nach Beaufschlagung des Werkstücks 4 mit Druck und bei Steigerung des Druckes während des Vorschiebens sowie durch anschließende nochmalige Druckerhöhung ist in dem rohrförmigen Werkstück 4 eine Paßfedernut 18 eingeformt worden.
Die Ausformung der Rohrwandung in den in Fig. 2 und 3 durch die Pfeile 19 bezeichneten Winkel hinein ist in der Zeichnung im wesentlichen vollständig. Die verbleibende Rundung 20 ergibt sich aus der Dicke der Rohrwandung. Die Paßfedernut 18 ist insofern scharfkantig im Gegensatz zu einer in Fig. 2 bei 21 gestrichelt angedeuteten Biegung. Die Biegungstiefe, um die die Seitenwandtiefe der Nut sich - unerwünscht - verringert, ist in Fig. 2 links durch geschweifte Klammern verdeutlicht und mit 22 bezeichnet.
Das Werkstück 4 ist schematisch dargestellt. Im konkreten Fall handelt es sich beispielsweise um eine Nockenwelle zur Steuerung von Motorventilen, die in dem Formwerkzeug 1 kalibriert wird und z.B. zehn Paßfedernuten 18 erhält zur Anbringung von zehn Nocken.

Je nach Werkstück läßt sich durch Versuche ermitteln, bei welchen Parametern, wie Wanddicke, Tiefe der Einsenkungen, hydraulische Drucke usw., gearbeitet werden muß.

### Beispiel:

Ein aus St. 52, NKB, nahtlos gezogenes Rohr von 20 mm Durchmesser und 3,5 mm Wanddicke wird durch Innenhochdruckumformung kalibriert und mit einer Nut versehen.
1) Das die Nut bildende Formwerkzeugteil wird, während der hydraulische Druck von 2050 auf 2100 bar gesteigert wird, um 4,7 mm vorgeschoben. Anschließend wird der Druck auf 2500 bar gesteigert. Ergebnis: Der Nutboden ist abgerissen.
2) Das Formwerkzeugteil wird bei sonst gleichen Parametern nur um 3,7 mm vorgeschoben. Ergebnis: Es ist eine Nut gebildet mit 1,4 mm Biegungstiefe an der Seitenwand.
3) Das Formwerkzeugteil wird wiederum um 3,7 mm vorgeschoben, aber bei einem von 3050 auf 3100 bar gesteigerten Druck. Anschließend wird ein Druck von 3200 bar eingestellt. Ergebnis: Es ist eine Nut gebildet mit einer Biegungstiefe an der Seitenwand von 0,9 mm. Das Ergebnis ist brauchbar.

## Patentansprüche

1. Verfahren zum Herstellen eines metallischen Hohlkörpers durch Innenhochdruckumformen, bei dem ein eine Einsenkung ausbildendes Formwerkzeugteil nach Beaufschlagen des Werkstückes mit einem hydraulischen Druck aus der Formwerkzeugwand vorgeschoben wird,
**dadurch gekennzeichnet,**
**daß** zum Erzeugen einer verhältnismäßig scharfen Kante in einem Winkel zwischen der Formwerkzeugwand und dem aus ihr vorgeschobenen Formwerkzeugteil der hydraulische Druck vor dem Vorschieben des Formwerkzeugteils bis zu 40% unter dem Enddruck liegt und nach dem Vorschieben auf den Enddruck erhöht wird.

2. Verfahren nach Anspruch 1,
**dadurch gekennzeichnet,**
**daß** das Formwerkzeugteil bei 75 bis 98% des Enddruckes vorgeschoben wird.

3. Verfahren nach Anspruch 1 oder 2,
**dadurch gekennzeichnet,**
**daß** während des Vorschubes des Formwerkzeugteils der hydraulische Druck weiter erhöht wird.

4. Vorrichtung zum Herstellen eines metallischen Hohlkörpers durch Innenhochdruckumformen mit einem Formwerkzeug (1), in dem ein eine Einsenkung (18) in dem Werkstück (4) ausbildendes Formwerkzeugteil (9) als Stempel gesteuert vorschiebbar angeordnet ist,
**dadurch gekennzeichnet,**
**daß** zum Durchführen eines Verfahrens nach einem der Ansprüche 1 bis 3 das vorgeschobene Formwerkzeugteil (9) mit der Formwerkzeugwand (12) unmittelbar im Anschluß an diese einen Winkel bildet und die Steuerung derart vorgesehen ist, daß sie den Vorschub bei einem bis zu 40% unter dem Enddruck liegenden Druck bewirkt.

5. Vorrichtung nach Anspruch 4,
**dadurch gekennzeichnet,**
**daß** in dem Formwerkzeug (1), vorzugsweise in einem Werkzeugoberteil (2), eine verschiebbare Halterung (8,11) für das genannte Formwerkzeugteil (9) geführt (6,7) ist.

6. Vorrichtung nach Anspruch 5,
**dadurch gekennzeichnet,**
**daß** die Halterung als Kolben (8) in einem prismischen oder zylindrischen, vorzugsweise mit einer Buchse (7) aus Gleitmaterial ausgekleideten, Hohlraum (6) angeordnet ist.

7. Vorrichtung nach Anspruch 6,
**dadurch gekennzeichnet,**
**daß** im Anschluß an den Hohlraum (6) eine, vorzugsweise mit einem Wegmesser (17) versehene, Hydraulikzylindereinheit (13) an der Außenseite des Formwerkzeuges (1) angesetzt ist, an deren Kolbenstange (14) der genannte Kolben (8) sitzt.

## Claims

1. Process for producing a metallic hollow body by internal high-pressure forming, in which a forming tool part forming a depression, after a hydraulic pressure is applied to the workpiece, is advanced from the forming tool wall, **characterized in that**, to produce a relatively sharp edge in an angle between the forming tool wall and the forming tool part advanced from it, the hydraulic pressure is up to 40% below the final pressure before the advance of the forming tool part and is increased to the final pressure after the advance.

2. Process according to Claim 1, **characterized in that** the forming tool part is advanced at around 75 to 98% of the final pressure.

3. Process according to Claim 1 or 2, **characterized in that** the hydraulic pressure is further increased during the advance of the forming tool part.

4. Device for producing a metallic hollow body by internal high-pressure forming, having a forming tool (1) in which a forming tool part (9) forming a depression (18) in the workpiece (4) is arranged in such a way that it can be advanced as a punch in a controlled manner, **characterized in that**, for carrying out a process according to one of Claims 1 to 3, the advanced forming tool part (9) forms an angle with the forming tool wall (12) directly following the latter, and the control is provided in such a way that it produces the advance at a pressure lying up to 40% below the final pressure.

5. Device according to Claim 4, **characterized in that** a displaceable holder (8, 11) for said forming tool part (9) is guided (6, 7) in the forming tool (1), preferably in a tool top part (2).

6. Device according to Claim 5, **characterized in that** the holder is arranged as a piston (8) in a prismatic or cylindrical cavity (6) preferably lined with a bush (7) made of a sliding material.

7. Device according to Claim 6, **characterized in that**, following the cavity (6), a hydraulic cylinder unit (13), preferably provided with a displacement sensor (17), is attached to the outside of the forming tool (1), on the piston rod (14) of which the said piston (8) sits.

## Revendications

1. Procédé pour réaliser un corps creux métallique par formage à haute pression interne, dans lequel une partie d'un outil de formage réalisant un creux, après avoir soumis la pièce à une pression hydraulique, est avancée de la paroi de l'outil de formage, **caractérisé en ce que** pour la réalisation de bords relativement vifs dans un angle entre la paroi de l'outil de formage et la pièce de l'outil de formage avancée à partir de celui-ci, la pression hydraulique, avant l'avancement de la pièce de l'outil de formage, est jusqu'à 40% inférieure à la pression finale et est augmentée après l'avancement à la pression finale.

2. Procédé selon la revendication 1, **caractérisé en ce que** la pièce de l'outil de formage est avancée à 75 jusqu'à 98% de la pression finale.

3. Procédé selon la revendication 1 ou 2, **caractérisé en ce que** pendant l'avancement de la pièce de l'outil de formage, la pression hydraulique est encore augmentée.

4. Dispositif pour réaliser un corps creux métallique par formage à haute pression interne avec un outil de formage (1), dans lequel une partie (9) d'outil de formage réalisant un creux (18) dans la pièce (4) est disposée comme un poinçon pouvant être avancé de manière commandée, **caractérisé en ce que** pour réaliser un procédé selon l'une quelconque des revendications 1 à 3, la pièce (9) d'outil de formage avancée forme un angle avec la paroi (12) de l'outil de formage, en raccord direct avec celui-ci, et que la commande est prévue de telle manière qu'elle réalise l'avancement à une pression étant jusqu'à 40% inférieure à la pression finale.

5. Dispositif selon la revendication 4, **caractérisé en ce qu'**un dispositif de fixation (8, 11) pour la pièce (9) mentionnée de l'outil de formage, pouvant être déplacé, est guidé (6, 7) dans l'outil de formage (1), de préférence dans une partie supérieure (2) de l'outil.

6. Dispositif selon la revendication 5, **caractérisé en ce que** le dispositif de fixation est disposé sous forme de piston (8) dans un espace creux (6) prismatique ou cylindrique, équipé de préférence d'un manchon (7) en matériau lisse.

7. Dispositif selon la revendication 6, **caractérisé en ce qu'**une unité à vérin hydraulique (13), raccordée à l'espace creux (6), pourvue de préférence d'un capteur de déplacement (17), se trouve sur le côté extérieur de l'outil de formage (1), dont la tige (14) de piston porte le piston (8) mentionné.
